# EUROPÄISCHE PATENTSCHRIFT

(11) **EP 0 096 275 B1**
(45) Veröffentlichungstag und Bekanntmachung des Hinweises auf die Patenterteilung: **27.07.1988**
(21) Anmeldenummer: 83105073.7
(22) Anmeldetag: 21.05.1983
(51) Int. Cl.: B41N 5/00, B41N 1/22, B41C 1/18

(54) **Tiefdruckplatte zum Aufspannen auf einen Tiefdruck-Spannzylinder und Verfahren zu ihrer Herstellung**
Gravure printing plate to be clamped on a clamping cylinder, and process for its production
Plaque intaglio pour serrage sur un cylindre de montage et procédé pour sa fabrication

(30) Priorität: 04.06.1982 DE 3221206
(43) Veröffentlichungstag der Anmeldung: 21.12.1983
(73) Patentinhaber: BASF Aktiengesellschaft, 67063 Ludwigshafen (DE)
(72) Erfinder: Mohr, Heinz, D-6720 Speyer (DE); Hoffmann, Horst, Dr., D-6706 Wachenheim (DE)

(56) Entgegenhaltungen:
- DE-A- 2 003 325
- GB-A- 1 046 373
- US-A- 2 285 116
- US-A- 3 191 532
- US-A- 3 765 329
- US-A- 3 973 496

## Beschreibung

Die vorliegende Erfindung betrifft eine Tiefdruckplatte mit einer auf einem dimensionsstabilen, biegsamen Träger haftfest aufgebrachten polymeren Druckschicht, die zum Aufspannen auf einen Tiefdruck-Spannzylinder geeignet ist. Die Erfindung betrifft des weiteren Verfahren zur Herstellung einer solchen Tiefdruckplatte.

Zur Herstellung von Tiefdruckplatten mit Kunststoff-Druckschichten kann man entweder eine Kunststoffschicht auf einen geeigneten Druckschicht-Träger aufbringen und die farbaufnehmenden Vertiefungen (Näpfchen) in der Kunststoffschicht durch mechanische Gravur ausbilden (vgl. z. B. DE-OS 27 52 500) oder man geht von einem lichtempfindlichen Aufzeichnungsmaterial mit einer auf einem dimensionsstabilen Träger aufgebrachten photopolymerisierbaren Schicht aus, die man z. B. durch ein Raster- oder Strich-Positif oder ein Halbton-Positiv mit Fürhungsraster-Vorlage bildmäßig mit aktinischem Licht belichtet und wobei man anschließend die nicht belichteten Anteile der Schicht unter Ausbildung der Näpfchen- und Rasterstruktur mit Hilfe einer Entwickler-Flüssigkeit auswäscht (vgl. z. B. DE-OS 20 54 833, DE-OS 20 61 287, JA-PS 41361/72, DE-OS 31 28 949 und DE-OS 31 28 951).

Für den Rotations-Tiefdruck werden solche Tiefdruckplatten im allgemeinen mittels einer geeigneten Spannvorrichtung auf einen Zylinder-Grundkörper aufgespannt. Entsprechende Spannzylinder mit einem Zylinderkanal mit Mitteln zum Befestigen und Spannen der Druckplatten sind bekannt und ebenfalls in der Literatur beschrieben (vgl. z. B. US-A-2 157 621).

Ein Problem hierbei ist der Spalt, der sich beim Aufspannen an den Stoßstellen der Druckplatte ausbildet. Um beim Druck ein Eindrücken der parallel zur Zylinderachse ausgerichteten Rakel in den Spalt und ein Springen der Rakel und damit eine Beschädigung von Rakel und Druckschicht zu vermeiden, wurde bereits vorgeschlagen, die Druckplatte so auf den Zylinder aufzuspannen, daß der Spalt leicht schräg zur Zylinderachse verläuft. Auch wenn somit das Eindrücken der Rakel in diesen Spalt und ein Springen der Rakel vermieden wird, füllt sich dieser Spalt beim Druck doch mit Farbe, die nicht abgerakelt werden kann, so daß sich der Spalt auf dem Druck abzeichnet.

In der US-A-3 191 532 wird eine Methode zum Aufspannen von dünnen Druckplatten auf einen Zylinder für den Rotationsdruck beschrieben. Nach dem Aufspannen der Druckplatte verbleibt im Spannbereich ein deutlicher Spalt in der Druckschicht, der nicht verschlossen wird. Ganz offensichtlich betrifft diese Druckschrift nicht den Tiefdruck. Die sich beim Aufspannen von Tiefdruckplatten auf einen Zylinder ergebenden speziellen Probleme werden in der US-A-3 191 532 nicht angesprochen ; es ergibt sich hieraus auch kein Hinweis auf deren Lösung. Vielmehr ist die in der US-A-3 191 532 dargestellte Methode zum Aufspannen von Druckplatten auf Zylinder für den Tiefdruck ungeeignet.

Auch wenn bereits viele Versuche unternommen worden sind, Druckformen zu schaffen, die keine Stoßstellen aufweisen und dennoch leicht und einfach auf dem Zylinder-Grundkörper zu befestigen sind, ist es bis heute nicht gelungen, durch Aufspannen einer Tiefdruckplatte auf einen Spannzylinder eine spaltfreie Druckform zu erhalten. Vielmehr muß bis jetzt immer noch zur Vermeidung des Abdruckes der Spalt nachträglich, beispielsweise durch einen gesonderten Kunststoffstreifen, verschlossen werden.

Der vorliegenden Erfindung lag die Aufgabe zugrunde, in einfacher Weise eine Tiefdruckplatte mit Kunststoff-Druckschicht herzustellen, die sich leicht und problemlos auf Tiefdruck-Spannzylinder ohne Bildung eines störenden Spaltes aufspannen läßt.

Es wurde nun überraschend gefunden, daß sich solche Tiefdruckplatten einfach herstellen lassen, wenn man bei einer Tiefdruckplatte die polymere Druckschicht, die haftfest auf einem dimensionsstabilen, biegsamen Träger aufgebracht ist, in den Bereichen der Tiefdruckplatte vom Träger entfernt, die zum Befestigen der Platte auf dem Spannzylinder dienen und hierzu umgekantet werden müssen.

Gegenstand der Erfindung ist demzufolge ein Verfahren zur Herstellung von Tiefdruckplatten mit einer auf einem dimensionsstabilen, biegsamen Träger aufgebrachten polymeren Druckschicht zum Aufspannen auf einen Tiefdruck-Spannzylinder, welches dadurch gekennzeichnet ist, daß man die polymere Druckschicht auf den zum Aufspannen umzukantenden Bereichen des Trägers entfernt.

Gegenstand der Erfindung sind weiterhin die so hergestellten, zum Aufspannen auf einen Spannzylinder geeigneten Tiefdruckplatten, bei welchen der Träger in den zum Aufspannen umzukantenden Bereichen frei von der polymeren Druckschicht ist. Gegenstand der Erfindung sind weiterhin spezielle Ausgestaltungsformen des Verfahrens und der Tiefdruckplatten gemäß der nachfolgenden Beschreibung.

Die erfindungsgemäßen Tiefdruckplatten lassen sich leicht und problemlos auf den gebräuchlichen Tiefdruck-Spannzylindern befestigen. Durch das erfindungsgemäße Entfernen der polymeren Druckschicht vom Träger in den Bereichen der Druckplatte, die zur Befestigung der Druckplatte im Spannzylinder umgekantet werden, erstreckt sich bei diesen Tiefdruckplatten die polymere Druckschicht nur über die tatsächliche, dem Zylinderumfang entsprechende eingentliche Druckfläche. Im Gegensatz zu den herkömmlichen Tiefdruckplatten, bei denen sich die polymere Druckschicht über die gesamte Länge der druckplatte erstreckt und dementsprechend beim Aufspannen auf einen Spannzylinder mit umgekantet und in den Zylinderspalt eingeführt wird,

wobei sich an der Stoßstelle stets ein Spalt in der druckenden Oberfläche ausbildet, werden beim Aufspannen der erfindungsgemäßen Druckplatten die Kanten der polymeren Druckschicht fest und bündig gegeneinander gestoßen und gepreßt, so daß eine nahezu stoßstellenfreie Oberfläche ohne störenden Spalt, der sich beim Druck abbildet, entsteht.

Es hat sich dabei als vorteilhaft erweisen, wenn bei den erfindungsgemäßen Tiefdruckplatten die polymere Druckschicht eine Schichtdicke im Bereich von etwa 100 bis 500 ....m besitzt, da dann ein besonders guter Spaltverschluß erzielt wird. Bei den erfindungsgemäßen Tiefdruckplatten kann die über die Breite der Druckplatte verlaufende Umkantungslinie zwar senkrecht zu den Längsseiten der Druckplatte und somit nach dem Aufspannen parallel zu der Zylinderachse verlaufen ; in einer besonderen Ausgestaltungsform verlaufen diese Umkantungslinien, bis zu denen die polymere Druckschicht vom Träger entfernt wird, jedoch etwas schräg zur Zylinderachse, d. h. nicht genau senkrecht zu den Längsseiten der Druckplatte.

Als Träger für die erfindungsgemäßen Tiefdruckplatten können die an sich üblichen und bekannten dimensionsstabilen und biegsamen Trägermaterialien dienen, insbesondere plattenförmig Stahl- oder Aluminiumbleche, aber gegebenenfalls auch geeignete Kunststoffolien. Die polymere Druckschicht, die haftfest beispielsweise mittels eines geeigneten Haftvermittlers auf dem Träger aufgebracht ist, kann eine einfache Kunststoffschicht sein, wie sie z. B. in der DE-OS 27 52 500 beschrieben ist, in die die farbaufnehmenden Vertiefungen mechanisch eingraviert sind. Bevorzugt ist diese Druckschicht jedoch eine photopolymere Schicht, die durch bildmäßiges Belichten und Entwickeln einer photopolymerisierbaren Schicht einer Mischung von einem polymeren Bindemittel, damit verträglichen photopolymerisierbaren, ethylenisch ungesättigten Monomeren und/oder Oligomeren und einem Photoinitiator erzeugt worden ist (vgl. DE-OS 20 54 833, DE-OS 20 61 287, DE-OS 3 128 949 und DE-OS 31 28 951

Das Entfernen der polymeren Druckschicht von den zum Befestigen auf dem Spannzylinder umzukantenden Bereichen des Trägers wird vorteilhaft vor dem eigentlichen Umkanten vorgenommen und kann beispielsweise mechanisch durch Spänen, Fräsen oder Gravieren erfolgen.

Besonders leicht und einfach, insbesondere mit der erforderlichen Genauigkeit und Präzision, können die erfindungsgemäßen Tiefdruckplatten hergestellt werden, wenn man von einem lichtempfindlichen Aufzeichnungsmaterial mit einer auf einem dimensionsstabilen, biegsamen Träger haftfest aufgebrachten photopolymerisierbaren Schicht der oben erwähnten und beschriebenen Art ausgeht. Als sehr vorteilhaft haben sich dabei die lichtempfindlichen Aufzeichnungsmaterialien erwiesen, wie sie in der DE-OS 31 28 949 beschrieben sind, auf die wegen Einzelheiten zur Zusammensetzung dieser Aufzeichnungsmaterialien sowie zur Herstellung von Tiefdruckformen hieraus verwiesen wird.

Die erfindungsgemäßen Tiefdruckplatten werden mittels dieser lichtempfindlichen Aufzeichnungsmaterialien hergestellt, indem in an sich bekannter Weise die photopolymerisierbare Schicht zur Erzeugung der Druckschicht durch eine geeignete Vorlage, z. B. durch ein Raster-oder Strich-Positiv oder ein Halbton-Positiv mit einer Führungsraster-Vorlage, bildmäßig mit aktinischem Licht belichtet wird und unter Ausbildung der Raster- und Näpfchenstruktur die unbelichteten Anteile der Schicht mit Hilfe einer geeigneten Entwickler-Flüssigkeit, in der die unbelichteten Anteile, nicht aber die belichteten Anteile der Schicht löslich sind, ausgewaschen und entfernt werden. In einer bevorzugten, weil sehr einfachen Ausführungsform dieses Verfahrens wird die Belichtung der photopolymerisierbaren Schicht so durchgeführt, daß die photopolymerisierbare Schicht in den später zum Aufspannen der Druckplatte umzukantenden bereichen unbelichtet bleibt, so daß die photopolymere Schicht in diesen Bereichen beim Auswaschen mit der Entwickler-Flüssigkeit gleichzeitig mit den übrigen unbelichteten Anteilen dieser Schicht mit entfernt wird. Um die erforderliche Präzision und Paßgenauigkeit zu gewährleisten, wird in dieser Ausführungsform des erfindungsgemäßen Verfahrens die Belichtung der photopolymerisierbaren Schicht vorzugsweise über ein Register vorgenommen. Man erhält so direkt eine erfindungsgemäße Tiefdruckplatte, bei der die zum Aufspannen auf den Spannzylinder umzukantenden Bereiche des Trägers frei von der polymeren Druckschicht sind.

## Patentansprüche

1. Verfahren zur Herstellung von Tiefdruckplatten mit einer auf einem dimensionsstabilen und biegsamen Träger aufgebrachten polymeren Druckschicht zum Aufspannen auf einen Tiefdruck-Spannzylinder, dadurch gekennzeichnet, daß man die polymere Druckschicht auf den zum Aufspannen umzukantenden Bereichen des Trägers entfernt.

2. Verfahren nach Anspruch 1, dadurch gekennzeichnet, daß man die polymere Druckschicht auf den umzukantenden Bereichen des Trägers vor dem Umkanten entfernt.

3. Verfahren nach Anspruch 1 oder 2, dadurch gekennzeichnet, daß die über die Breite der Druckplatte verlaufende Umkantungslinie schräg zu den Längsseiten der Druckplatte verläuft.

4. Verfahren nach Ansprüchen 1 bis 3, dadurch gekennzeichnet, daß die polymere Druckschicht etwa 100 bis 500 fJ.m dick ist.

5. Verfahren nach Ansprüchen 1 bis 4, dadurch gekennzeichnet, daß man von einem lichtempfindlichen Aufzeichnungsmaterial mit einer auf einem dimensionsstabilen, biegsamen Träger aufgebrachten photopolymerisierbaren Schicht ausgeht, wobei man die photopolymerisierbare Schicht zur Erzeugung der Druckschicht durch eine geeignete Positiv-Vorlage bildmäßig mit aktinischem Licht belichtet, anschließend die nichtbelichteten Anteile der Schicht mit Hilfe einer Entwickler-Flüssigkeit, in der die nichtbelichteten Anteile, nicht aber die belichteten Anteile der Schicht löslich sind, auswäscht und die Schicht in den Bereichen, die zum Aufspannen auf den Spannzylinder umgekantet werden müssen, bis auf den Träger entfernt.

6. Verfahren nach Anspruch 5, dadurch gekennzeichnet, daß man die photopolymerisierbare Schicht derart belichtet, daß sie in den umzukantenden Bereichen unbelichtet bleibt und diese Bereiche gleichzeitig beim Auswaschen mit den Entwickler-Flüssigkeit mit entfernt werden.

7. Verfahren nach Anspruch 6, dadurch gekennzeichnet, daß die Belichtung der photopolymerisierbaren Schicht über ein Register vorgenommen wird.

8. Tiefdruckplatte zum Aufspannen auf einen Tiefdruck-Spannzylinder mit einer auf einem dimensionsstabilen, biegsamen Träger aufgebrachten polymeren Druckschicht, dadurch gekennzeichnet, daß in den zum Aufspannen auf den Spannzylinder umzukantenden Bereichen der Träger frei von der polymeren Druckschicht ist.

9. Tiefdruckplatte nach Anspruch 8, dadurch gekennzeichnet, daß die polymere Druckschicht eine Schichtdicke im Bereich von etwa 100 bis 500 ....m besitzt.

10. Tiefdruckplatte nach Ansprüchen 8 und 9, dadurch gekennzeichnet, daß die über die Breite der Druckplatte verlaufende Umkantungslinie, bis ' zu der der Träger frei von der polymeren Druckschicht ist, schräg zu den Längsseiten der Druckplatte verläuft.

## Claims

1. A process for the production of a gravure printing plate which can be clamped on a plate cylinder in a gravure printing press and comprises a polymeric printing layer applied onto a dimensionally stable, flexible base, wherein the polymeric printing layer is removed from those areas of the base which are to be canted to enable the plate to be clamped.

2. A process as claimed in claim 1, wherein the polymeric printing layer is removed from those areas of the base which are to be canted and then the base is canted.

3. A process as claimed in claim 1 or 2, wherein the canting line which extends over the entire width of the printing plate is skew to the longer sides of the plate.

4. A process as claimed in claim 1 or 2 or 3, wherein the polymeric printing plate is about 100-500 wm thick.

5. A process as claimed in claim 1 or 2 or 3 or 4, in which a photosensitive recording material comprising a photopolymerizable layer applied onto a dimensionally stable, flexible base is employed, wherein the photopolymerizable layer is exposed imagewise to actinic light through a suitable photographic positive in order to produce the printing layer, the non-exposed areas of the layer are then washed out with the aid of a developer in which the non-exposed areas are soluble and the exposed areas insoluble, and the layer is removed, down to the base, in those areas which have to be canted to enable the plate to be clamped on the plate cylinder.

6. A process as claimed in claim 5, wherein exposure of the photopolymerizable layer is carried out in a manner such that the areas to be canted are not exposed, and these areas are also removed on washing out with the developer.

7. A process as claimed in claim 6, wherein exposure of the photopolymerizable layer is carried out using an indexing device.

8. A gravure printing plate which can be clamped on a plate cylinder in a gravure printing press and comprises a polymeric printing layer applied onto a dimensionally stable, flexible base, wherein, in the areas to be canted to enable the plate to be clamped on the plate cylinder, the base is free from the polymeric printing layer.

9. A gravure printing plate as claimed in claim 8, wherein the polymeric printing layer is about 100-500 µm thick.

10. A gravure printing plate as claimed in claims 8 and 9, wherein the canting line which extends over the entire width of the printing plate and up to which the base is free from the polymeric printing layer is skew to the longer sides of the plate.

## Revendications

1. Procédé de confection de clichés ou formes d'impression en taille douce ou gravure en creux ou en héliogravure, comportant une couche d'impression polymère appliquée sur un support souple ou flexible et de dimensions stables, destinés à l'assujettissement à un cylindre de montage, caractérisé en ce que l'on élimine la couche d'impression polymère des zones à plier à arête vive pour l'assujettissement.

2. Procédé suivant la revendication 1, caractérisé en ce que l'on élimine la couche d'impression polymère des zones du support à plier à arête vive avant le pliage à arête vive.

3. Procédé suivant la revendication 1 ou 2, caractérisé en ce que la ligne de pliage à arête vive se prolongeant sur la largeur du cliché ou forme d'impression s'étend en oblique ou de travers par rapport aux côtés longitudinaux de la forme ou du cliché d'impression.

4. Procédé suivant les revendications 1 à 3, caractérisé en ce que la couche d'impression polymère possède une épaisseur qui varie d'environ 100 à 500 µm.

5. Procédé selon les revendications 1 à 4, caractérisé en ce que l'on opère au départ d'un matériau d'enregistrement photosensible comportant une couche photopolymérisable appliquée sur un support souple ou flexible de dimensions stables, on insole la couche photopolymérisable en conformité d'image en vue de l'obtention de la couche d'impression, à l'aide d'une lumière actinique, à travers un original positif approprié, puis on procède au dépouillement des parties non insolées de la couche à l'aide d'un liquide de développement dans lequel les parties non insolées de la couche sont solubles, alors que les parties insolées ne le sont pas et on élimine ou enlève la couche jusqu'au support dans les zones qui doivent être pliées à arête vive en vue de l'assujettissement au cylindre de montage.

6. Procédé suivant la revendication 5, caractérisé en ce que l'on insole la couche photopolymérisable de telle manière qu'elle demeure non insolée dans les zones à plier à arête vive et ces zones sont simultanément enlevées au cours du dépouillement à l'aide du liquide de développement.

7. Procédé suivant la revendication 6, caractérisé en ce que l'on entreprend l'insolation de la couche photopolymérisable selon un registre.

8. Forme ou cliché d'impression en taille douce ou gravure en creux ou en héliogravure, destiné à l'assujettissement à un cylindre de montage et comportant une couche d'impression polymère appliquée sur un support souple ou flexible et de dimensions stables, caractérisé en ce que le support est débarrassé de la couche d'impression polymère dans les zones à plier à arête vive en vue de l'assujettissement au cylindre de montage.

9. Forme ou cliché d'impression suivant la revendication 8, caractérisé en ce que la couche d'impression polymère possède une épaisseur qui varie dans la plage d'environ 100 à 500 wm.

10. Forme ou cliché d'impression suivant les revendications 8 et 9, caractérisé en ce que la ligne de pliage à arête vive se prolongeant sur la largeur de la forme ou cliché d'impression, jusqu'à laquelle le support est débarrassé de la couche d'impression polymère, s'étend en oblique ou de travers par rapport aux côtés longitudinaux de la forme ou cliché d'impression.
